# EUROPÄISCHE PATENTSCHRIFT

(11) **EP 2 414 173 B1**
(45) Veröffentlichungstag und Bekanntmachung des Hinweises auf die Patenterteilung: **11.09.2013**
(21) Anmeldenummer: 09780387.8
(22) Anmeldetag: 09.07.2009
(51) Int. Cl.: B41M 5/333, B41M 5/41

(54) **WÄRMEEMPFINDLICHES AUFZEICHNUNGSMATERIAL**
HEAT-SENSITIVE RECORDING MATERIAL
MATÉRIAU D'ENREGISTREMENT THERMOSENSIBLE

(30) Priorität: 03.04.2009 DE 102009016108
(43) Veröffentlichungstag der Anmeldung: 08.02.2012
(73) Patentinhaber: Mitsubishi HiTec Paper Europe GmbH, 33699 Bielefeld (DE)
(72) Erfinder: EISERNITZ, Svenja, 24941 Flensburg (DE); JAHNS, Falk, 24937 Flensburg (DE); SCHREIBER, Annette, 24354 Kosel (DE); STORK, Gerhard, 24943 Flensburg (DE)
(86) Internationale Anmeldenummer: PCT/EP2009/058764
(87) Internationale Veröffentlichungsnummer: WO 2010/112088

(56) Entgegenhaltungen:
- EP-A1- 1 243 437
- EP-A1- 1 413 452
- DE-C1- 4 037 299
- JP-A- 2003 276 334

## Beschreibung

Die vorliegende Erfindung betrifft ein wärmeempfindliches Aufzeichnungsmaterial, umfassend eine Papierbahn mit recycelten Fasern und eine Farbbildner und Farbakzeptoren enthaltende wärmeempfindliche Aufzeichnungsschicht. Die vorliegende Erfindung betrifft genauso die Verwendung des derart vorgeschlagenen wärmeempfindlichen Aufzeichnungsmaterials als Ticket bzw. als Fahrschein.

Wärmeempfindliche Aufzeichnungsmaterialien auf Papierbahnen sind seit vielen Jahren bekannt und erfreuen sich einer ständig wachsenden Beliebtheit, was unter anderem darauf zurückzuführen ist, dass ihre Verwendung insbesondere als Ticket für den Ticketausgebenden mit großen Vorteilen verbunden ist. Weil die farbbildenden Komponenten bei dem wärmeempfindlichen Aufzeichnungsverfahren in dem Aufzeichnungsmaterial selbst stecken, können die Toner- und Farbkartuschen-freien Drucker, die in ihrer Funktion von niemandem mehr regelmäßig kontrolliert werden müssen, in großer Zahl aufgestellt werden. So hat sich diese innovative Technologie insbesondere im öffentlichen Personenverkehr, bei Bussen und Bahnen genauso wie im Flugverkehr, an Stadion- und Museumskassen sowie bei Parkausweisgebern flächendeckend durchgesetzt.

Es gab zahlreiche Ansätze, die bekannten wärmeempfindlichen Aufzeichnungsmaterialien insbesondere hinsichtlich einer Ressourcen schonenden Umweltverträglichkeit zu verbessern. Zu diesen Ansätzen gehört auch der Einsatz von recycelten Fasern in der die Aufzeichnungsschicht tragenden Papierbahn. So schlägt beispielsweise grundlegend die DE-C-40 37 299 den Einsatz eines Streichrohpapiers vor, dessen Faserstoffeinsatz aus mindestens 95 Gew.-% Altpapier besteht. Über die Probleme, die beim Einsatz von Altpapier hinsichtlich der Hintergrundvergrauung und zeitlichen Beständigkeit von durch Wärmezufuhr ausgebildeten Druckbildern entstehen, schweigt sich die Schrift jedoch aus.

Zur Lösung der durch die DE-C-40 37 299 offen gelassenen Probleme schlägt die EP-B-1 413 452 den Einsatz von 4-Hydroxybenzolsulfonanilid als Akzeptor in der wärmeempfindlichen Aufzeichnungsschicht vor. Ohne Zweifel stellt diese Schrift eine große Verbesserung beim Einsatz von Papierbahnen mit recycelten Fasern dar, da hier die wesentlichen Nachteile aus der geringen Stabilität des explizit genannten 2,2-bis(4-Hydroxyphenyl)propans (Bisphenol A) als Akzeptor in wärmeempfindlichen Aufzeichnungsschichten überwunden werden konnten.

Gegenstand der EP-A-1 243 437 ist ein gattungsgemäßes wärmeempfindliches Aufzeichnungsmaterial, das mit dem Ziel höherer Empfindlichkeiten eine geringere Größe der Farbstoffvorläufer vorschlägt. Im Rahmen eines Beispiels wird die mögliche Verwendung von N-(p-toluensulphonyl)-N'-3-(p-toluensulphonyl-Oxy-phenyl)-hamstoff als Farbakzeptor vorgeschlagen, in völlig anderem Zusammenhang wird auch die mögliche Einbindung von recycelten Fasern im Substrat offenbart, ohne dass es zwischen diesen beiden zuletzt genannten Vorschlägen auch nur eine angedeutete Verbindung zu geben scheint.

In Kenntnis des hier gewürdigten Standes der Technik war es dann die Aufgabe, für ein alternatives wärmeempfindliches Aufzeichnungsmaterial mit einer Papierbahn, die recycelte Fasern aufweist, eine weitergehende Verbesserung der Beständigkeit von durch Wärmezufuhr ausgebildeten Druckbildern gegenüber Ölen, Weichmacher, aber auch gegenüber Hitze, zu realisieren. Gerade diese Beständigkeiten sind bei dem angedachten Einsatz des hier vorgeschlagenen wärmeempfindlichen Aufzeichnungsmaterials als Ticket von besonderer Bedeutung. Ein wesentlicher Augenmerk gilt auch der Weiße der Aufzeichnungsschicht, da bei einer vergrauten Aufzeichnungsschicht Einbußen hinsichtlich der Schriftbilderkennung gegeben sind; außerdem sind grau erscheinende Aufzeichnungsmaterialien als Ticket auf dem Markt unbeliebt.

Die Lösung obiger Aufgabe geschieht nach den Erkenntnissen der Erfinder mit einem wärmeempfindlichen Aufzeichnungsmaterial umfassend
- eine Papierbahn mit recycelten Fasern sowie
- eine Farbbildner und Farbakzeptoren enthaltende wärmeempfindliche Aufzeichnungsschicht, die als Farbakzeptor zu mindestens 33¹/₃ Gew.-%, bezogen auf den Gesamtanteil an Farbakzeptoren in der wärmeempfindlichen Aufzeichnungsschicht, N-(p-toluensulphonyl)-N'-3-(p-toluensulphonyl-Oxy-pheny)-harnstoff, aufweist,
   wobei das neue wärmeempfindliche Aufzeichnungsmaterial dadurch gekennzeichnet wird, dass
- die Papierbahn einen Anteil aus recycelten Fasern von mindestens 70 Gew.-%, bezogen auf den Gesamtfaserstoffanteil in der Papierbahn, aufweist.

N-(p-toluensulphonyl)-N'-3-(p-toluensulphonyl-Oxy-phenyl)-harnstoff ist auch darstellbar als folgende Formel (1), wobei die beiden CH₃-Endmoleküle in der Literatur auch häufig weggelassen werden:

Das erfindungsgemäße Aufzeichnungsmaterial kann neben dem Anteil aus recycelten Fasern von mindestens 70 Gew.-% auch frischen Zellstoff, bevorzugt Eukalyptuszellstoff, aufweisen. In einer bevorzugten Ausführungsform weist die Papierbahn sogar einen Anteil aus recycelten Fasern von mindestens 85 Gew.-% und weiter sogar von 98 Gew.-% bis hin zu 100 Gew.-%, bezogen auf den Gesamtfaserstoffanteil in der Papierbahn, auf.

Der Anteil aus recycelten Fasern kann sich aus einer oder aus verschiedenen Altpapiersorten entsprechend der europäischen Norm EN 643 vom Dezember 2001 zusammensetzen. Dabei sind besonders solche Altpapiersorten geeignet, die der Klasse IV, höhere Sorten, gemäß CEPI Definition angehören. Dazu gehören insbesondere: 2.03/2.04 - Weiße Schnitzel, leicht oder stark bedruckt, hauptsächlich aus Holzstoff, 2.05 - Büropapiere, 2.07 - Bücher aus Zellstoff, 2.09 Kohlefreies Kopierpapier, 2.10/2.11 PE-beschichtete Kartonagen, 3.01/3.02/3.04 - Schnitzel von Druck- und Schreibpapieren, teilweise holzfrei, sowie zellstoffhaltige Schnitzel aus Abrissen, 3.05/3.06 - weiße Schreib- und Geschäftspapiere, 3.14 - weiße Zeitungen, 5.06/5.07 nassreißfeste Papiere aus Zellstoff, bedruckt und unbedruckt. Die Erfindung beschränkt sich jedoch in keinster Weise ausschließlich auf die genannten Altpapiersorten. Es ist genauso möglich, solche Altpapiersorten für die recycelten Fasern der Papierbahn zu benutzen, die der Klasse I, gemischte Sorten, und der Klasse III, Zeitungen und illustrierte, gemäß CEPI Definition angehören. In diesem Fall kommt der Ausbildung einer zwischen Papierbahn und wärmeempfindlicher Aufzeichnungsschicht positionierten pigmentierten Zwischenschicht schon aus optischen Gründen eine größere Bedeutung zu, ohne dass eine solche Zwischenschicht technisch als zwingend zu bezeichnen wäre.

Die im Sinne der vorliegenden Erfindung benutzten Recyclingfasern werden grundsätzlich je nachdem, ob die Sammlung des Altpapiers vor oder nach der Benutzung durch den Endverbraucher erfolgte, als "pre-consumer waste" oder "post-consumer waste" unterschieden. Besonders bevorzugt gelten für die vorliegende Erfindung solche Altpapiersorten, die einen möglichst hohen "pre-consumer"-Anteil - in Zahlen ausgedrückt: einen "pre-consumer"-Anteil von mindestens 70 Gew.-%, besser von mindestens 90 Gew.-% und ganz besonders bevorzugt von 100 Gew.-% - aufweisen, wobei sich die vorstehend genannten Prozentzahlen (atro) auf den Faserstoffanteil an Recyclingfasern beziehen. Nur mit einem besonders hohen "pre-consumer"-Anteil kann praktisch eine gleich bleibende Qualität und Zusammensetzung der Recyclingfasern gewährleistet werden, was für Druckbildgarantien, die zunehmend auf dem Markt der wärmeempfindlichen Aufzeichnungsmaterialien gefordert werden, von großer Bedeutung ist.

Neben dem Faseranteil weist die Papierbahn Füllstoff auf, wobei hier ein auf Gew.-% bezogenes Verhältnis Faseranteil : Füllstoff in einem Bereich von 15 : 1 bis 2 :1, noch besser von 10 : 1 bis 3 : 1 und ganz besonders bevorzugt von 5: 1 bis 3 :1 als besonders geeignet angesehen wird. Als Füllstoff gelten insbesondere Kalziumkarbonat, Talkum und Kaolin als bevorzugt, andere Füllstoffe wie Aluminiumoxid und hier besonders Böhmit sind vorstellbar, ohne auf die genannten Füllstoffe beschränkt zu sein.

Die Papierbahn des erfindungsgemäßen wärmeempfindlichen Aufzeichnungsmaterials weist bevorzugt auf der Seite, die der wärmeempfindlichen Aufzeichnungsschicht zugewandt ist, einen Cobb₆₀-Wert X mit 15 g/m² < X < 40 g/m², besser einen Cobb₆₀-Wert X mit 15 g/m² < X < 35 g/m² auf. Nach unten ist der Cobb₆₀-Wert in erster Linie durch wirtschaftliche Überlegungen und durch Handhabungseinschränkungen hinsichtlich solcher Papierbahnen begrenzt. Bei Cobb₆₀-Werten oberhalb von 40 g/m² ist ein zu starkes Einpenetrieren der aufgebrachten Beschichtungen in die Papierbahn zu beobachten, was dem äußeren Erscheinungsbild des vorgeschlagenen Aufzeichnungsmaterials abträglich ist und insbesondere Einbußen hinsichtlich der dynamischen Druckdichte auszubildender Druckbilder bedeutet. Auch bedeutet ein zu starkes Einpenetrieren der aufgebrachten Beschichtungen in die Papierbahn, dass die Beschichtungen in höheren Mengen aufzubringen sind, was auch hier wirtschaftliche Überlegungen beinhaltet. Bei einer Beschränkung des Cobb₆₀-Wert für die Papierbahn auf der Seite, die der wärmeempfindlichen Aufzeichnungsschicht zugewandt ist, auf maximal 35 g/m² konnten besonders überzeugende Proben hinsichtlich der dynamischen Druckdichte hergestellt werden.

Die im Rahmen der vorliegenden Erfindung in den Ansprüchen und in der Beschreibung angegebenen Cobb₆₀-Werte wurden nach dem in der DIN/EN 20535 bzw. in der ISO 535 angegebenen Verfahren mit destilliertem Wasser von 20°C ermittelt.

Gemäß einer ersten Ausführungsvariante weist die wärmeempfindliche Aufzeichnungsschicht des erfindungsgemäßen wärmeempfindlichen Aufzeichnungsmaterials zwei Farbakzeptoren auf, das sind: N-(p-toluensulphonyl)-N'-3-(p-toluensulphonyl-Oxy-phenyl)-harnstoff, als Pergafast^{®} 201 der Firma CIBA Speciality Chemicals Inc. bekannt, sowie eine Harnstoff-Urethan-Verbindung gemäß der folgenden Formel (2): wobei das auf Gew.-% in der wärmeempfindlichen Aufzeichnungsschicht bezogene Verhältnis der beiden Farbakzeptoren N-(p-toluensulphonyl)-N'-3-(p-toluensulphonyl-Oxy-phenyl)-harnstoff zu der Harnstoff-Urethan-Verbindung gemäß Formel (2) in einem Bereich von 10 : 1 bis 1 : 1 liegt.

In einer bevorzugten Ausführungsform dieser ersten Ausführungsvariante liegt das auf Gew.-% in der wärmeempfindlichen Aufzeichnungsschicht bezogene Verhältnis der beiden Farbakzeptoren N-(p-toluensulphonyl)-N'-3-(p-toluensulphonyl-Oxy-phenyl)-harnstoff zu der Harnstoff-Urethan-Verbindung gemäß Formel (2) in einem Bereich von 5 : 1 bis 2,5 : 1.

Zur Gewährleistung eines guten Kontrasts zwischen durch Hitzezufuhr induziertem Schriftbild und unbeschrifteter Aufzeichnungsschicht weist die Aufzeichnungsschicht in jeder seiner bevorzugten Ausführungsformen und -varianten eine Weiße in einem Bereich von 77 bis 85 %, besonders bevorzugt von 79 bis 85 %, bei Verwendung von Licht ohne UV-Anteil und eine Weiße in einem Bereich von 84 bis 93 %, besonders bevorzugt von 87 bis 93 %, bei Verwendung von Licht mit UV-Anteil, jeweils gemessen nach ISO 2469 / ISO 2470, auf. Um die wichtigen Merkmale der Weiße des erfindungsgemäßen Aufzeichnungsmaterials in jeder seiner bevorzugten Ausführungsformen und -varianten zu garantieren, weist die Papierbahn mit den recycelten Fasern nach einer möglichen Glättung mittels Kalander und/oder Glättwerks, aber noch vor Auftrag einer optionalen pigmentierten Zwischenschicht gemäß der unteren Absätze [0035] bis [0040], ganz besonders bevorzugt eine Weiße in einem Bereich von 72 bis 85 % bei Verwendung von Licht ohne UV-Anteil und eine Weiße in einem Bereich von 78 bis 99 % bei Verwendung von Licht mit UV-Anteil, jeweils gemessen nach ISO 2469 / ISO 2470, auf, wobei jedoch D65-Licht verwendet wird bei einem Betrachtungswinkel von 8°.

Zur Erzielung dieser oben bezifferten gewünschten Weißegrade der wärmeempfindlichen Aufzeichnungsschicht ist es im Rahmen der ersten Ausführungsvariante gemäß obigem Absatz [0015] und der nachfolgenden Absätze notwendig, die Harnstoff-Urethan-Verbindungen gemäß Formel (2) vor ihrer Vermischung mit dem anderen Farbakzeptor und/oder mit anderen Komponenten der wärmeempfindlichen Aufzeichnungsschicht auf 60° C zu erwärmen und diese Wärmebehandlung 24 Stunden ununterbrochen fortzusetzen.

Bezogen auf das Gesamtgewicht der Aufzeichnungsschicht, können die beiden Farbakzeptoren N-(p-toluensulphonyl)-N'-3-(p-toluensulphonyl-Oxy-phenyl)-harnstoff und die Harnstoff-Urethan-Verbindung gemäß Formel (2) bis zu 35 Gew.-%, bevorzugt jedoch einen Anteil in einem Bereich von 20 bis 30 Gew.-% der wärmeempfindlichen Aufzeichnungsschicht ausmachen. Der Effekt, den die Mischung aus den beiden Farbakzeptoren in ihrer Gesamtheit bewirkt, ist eine Kombination, die sich aus den Eigenheiten der beiden einzelnen Farbakzeptoren ergibt: Während N-(p-toluensulphonyl)-N'-3-(p-toluen-sulphonyl-Oxy-phenyl)-harnstoff als ein Farbakzeptor nach zahlreichen Einzel- und Kreuzversuchen erkannt wurde, der eine hohe Empfindlichkeit der wärmeempfindlichen Aufzeichnungsschicht auf Energieeinwirkung erwarten lässt, können Harnstoff-Urethan-Verbindungen gemäß der Formel (2) eher als solche Farbakzeptoren beschrieben werden, bei denen das durch Energieeinwirkung induzierte Druckbild eine ganz besonders hohe Stabilität gegenüber den Inhaltstoffen des eingesetzten Altpapiers in der Papierbahn und gegenüber Umwelteinflüssen aufweist. Werden beide Farbakzeptoren in einem Mischungsverhältnis in der Aufzeichnungsschicht eingesetzt, wie es von den Erfindern erkannt wurde, ist das Ergebnis ein schnell ansprechendes wärmeempfindliches Aufzeichnungsmaterial, das zu sehr geringer Hintergrundvergrauung neigt und ein gegenüber Umwelteinflüssen stabiles Wärme induziertes Druckbild aufweist.

Gemäß einer zweiten Ausführungsvariante weist die wärmeempfindliche Aufzeichnungsschicht des erfindungsgemäßen wärmeempfindlichen Aufzeichnungsmaterials neben N-(p-toluensulphonyl)-N'-3-(p-toluensulphonyl-Oxy-phenyl)-harnstoff, bekannt als Pergafast^{®} 201 der Firma CIBA Speciality Chemicals Inc., als Farbakzeptor zur farbbildenden Reaktion mit den Farbbildnern gemäß der nachfolgenden Absätze [0026] und [0028] auch eine Isocyanatkomponente und eine mit dieser Isocyanatkomponente reagierende Iminokomponente auf, wobei Isocyanatkomponente und Iminokomponente zusammen ein Antifadesystem bilden.

Als Isocyanatkomponente sind insbesondere solche möglich, ausgesucht aus der Liste, umfassend:
2,6-Dichlorphenylisocyanat, p-Chlorphenylisocyanat, 1,3-Phenylendiisocyanat, 1,3-Dimethylbenzol-4,6-diisocyanat, 1,4-Dimethylbenzol-2,5-diisocyanat, 1-Methoxybenzol-2,4-diisocyanat, 1-Methoxybenzol-2,5-diisocyanat, 1-Ethoxybenzol-2,4-diisocyanat, 2,5-Dimethoxybenzol-1,4-diisocyanat, 2,5-Diethoxybenzol-1,4-diisocyanat, Azobenzol-4,4'- diisocyanat, Diphenylether-4,4'-diisocyanat, Naphthalin-1,4-diisocyanat, Naphthalin-1,5-diisocyanat, Naphthalin-1,6-diisocyanat, Naphthalin-2,6-diisocyanat, Naphthalin-2,7-diisocyanat, 3,3'-Dimethyl-biphenyl-4,4'-diisocyanat, 3,3'-Dimethoxy-biphenyl-4,4'-diisocyanat, Diphenylmethan-4,4'-diisocyanat, Diphenyldimethylmethan-4,4'-diisocyanat, Benzophenon-3,3'-diisocyanat, Fluoren-2,7-diisocyanat, Anthrachinon-2,6-diisocyanat, 9-Ethylcarbazol-3,6-diisocyanat, Pyrol-3,8-diisocyanat, Naphthalin-1,3,7-triisocyanat, Bipheny)-2,4,4'-triisocyanat und insbesondere 4,4',4"-triisocyanat-2,5-dimethoxytriphenylamin sowie p-Dimethylaminophenylisocyanat und Tris(4-phenylisocyanat)thiophosphat.

Als bevorzugte Iminokomponente gilt 3-amino-4,5,6,7-tetrachloro-1-imino-1-indol.

Das auf atro-Gewichtsteile bezogene Verhältnis der Isocyanatkomponenten zu den Iminokomponenten liegt bevorzugt in einem Bereich zwischen 1 : 5 und 5 : 1, noch besser zwischen 1 : 1,5 und 1,5 : 1. Die besten Ergebnisse konnten bei einem ausgeglichenen Verhältnis zwischen Isocyanatkomponenten und Iminokomponenten erzielt werden.

Das auf atro-Gewichtsteile bezogene Verhältnis der Antifade-Farbsystemkomponenten zu den Komponenten des Leukofarbstoffsystems, das sind N-(p-toluensulphonyl)-N'-3-(p-toluensulphonyl-Oxy-phenyl)-harnstoff als Farbakzeptor und die mit diesem Farbakzeptor reagierenden Farbstoffvorläufer, liegt bevorzugt in einem Bereich zwischen 1 : 5 und 1 : 16,5, besser zwischen 1 : 9 und 1 : 14 und ganz besonders bevorzugt in einem Bereich zwischen 1 : 10,5 bis 1 : 12,5.

Gemäß einer dritten Ausführungsvariante weist die wärmeempfindliche Aufzeichnungsschicht des erfindungsgemäßen wärmeempfindlichen Aufzeichnungsmaterials als Farbakzeptor ausschließlich N-(p-toluensulphonyl)-N'-3-(p-toluensulphonyl-Oxy-phenyl)-harnstoff, bekannt als Pergafast^{®} 201 der Firma CIBA Speciality Chemicals Inc., auf. Bezogen auf das Gesamtgewicht der Aufzeichnungsschicht, macht dann der Farbakzeptor bis zu 32 Gew.-%, bevorzugt jedoch einen Anteil in einem Bereich von 18 bis 30 Gew.-% und noch besser zwischen 20 und 28,5 Gew.-% der wärmeempfindlichen Aufzeichnungsschicht aus.

Das wärmeempfindliche Aufzeichnungsmaterial weist als Farbbildner in der wärmeempfindlichen Aufzeichnungsschicht bevorzugt solche auf, die ausgesucht sind aus der Liste, umfassend: 3-diethylamino-6-methyl-7-Anilinofluoran, 3-dibutylamino-6-methyl-7Anilinofluoran, 3-(N-methyl-N-propyl)amino-6-methyl-7-Anilinofluoran, 3-(N-ethyl-N-isoamyl)amino-6-methyl-7-Anilinofluoran, 3-(N-methyl-N-cyclohexyl)amino-6-methyl-7-Anilinofluoran, 3-(N-ethyl-N-tolyl)amino-6-methyl-7-Anilinofluoran und 3-(N-ethyl-N-tetrahydrofuryl)amino-6-methyl-7-Anilinofluoran.

Es ist möglich, dass die wärmeempfindliche Aufzeichnungsschicht mehr als einen Farbbildner aufweist, jeweils ausgesucht aus den im obigen Absatz aufgelisteten Farbbildnern. Das erfindungsgemäße Aufzeichnungsmaterial kann jedoch neben diesen als Fabbildner angegebenen Substanzen weiterhin auch eine oder mehrere der folgenden, im nahen Infrarot-Bereich absorbierenden Verbindungen enthalten:

3,6-Bis(dimethylamino)fluoren-9-spiro-3'-(6'-dimethylaminophthalid), 3-Diethylamino-6-dimethylaminofluoren-9-spiro-3'-(6'-dimethylaminophthalid), 3,6-Bis(diethylamino)-fluoren-9-spiro-3'-(6'-dimethylaminophthalid), 3-Dibutylamino-6-dimethylaminofluoren-9-spiro-3'-(6'-dimethylaminophthalid), 3-Dibutylamino-6-diethylaminofluoren-9-spiro-3'-(6'-dimethylaminophthalid), 3,6-Bis(dimethylamino)fluoren-9-spiro-3'-(6'-diethylamino-phthalid), 3-Diethylamino-6-dimethylaminofluoren-9-spiro-3'-(6'-diethylaminophthalid), 3-Dibutylamino-6-dimethylaminofluoren-9-spiro-3'-(6'-diethylaminophthalid), 3,6-Bis-(di-ethylamino)fluoren-9-spiro-3'-(6'-diethylaminophthalid), 3,6-Bis-(dimethylamino)-fluoren-9-spiro-3'-(6'-dibutylaminophthalid), 3-Dibutylamino-6-di-ethylaminofluoren-9-spiro-3'-(6'-diethylaminophthalid), 3-Diethylamino-6-dimethylaminofluoren-9-spiro-3'-(6'-dibutylaminophthalid), 3,3-Bis[2-(4-dimethylaminophenyl)-2-(4-methoxyphenyl)-ethenyl]-4,5,6,7-tetrachlorophthalid.

Die Aufzeichnungsschicht des erfindungsgemäßen wärmeempfindlichen Aufzeichnungsmaterials kann zur Erhöhung der thermischen Ansprechempfindlichkeit bevorzugt auch Sensibilisatoren mit einem Schmelzpunkt idealerweise von 60°C bis 180°C, besonders bevorzugt mit einem Schmelzpunkt von 80°C bis 140°C, enthalten. Derartige Sensibilisatoren sind beispielsweise: Benzyl-p-benzyloxy-benzoat, Stearamid, N-Methylolstearamid, p-Benzylbiphenyl, 1,2-Di(phenoxy)-ethan, 1,2-Di(m-methylphenoxy)ethan, m-Terphenyl, Dibenzyloxalat, Benzyl-naphthylether und Diphenylsulfon, wobei Benzylnaphthylether, Diphenylsulfon, 1,2-Di(m-methylphenoxy)ethan und 1,2-Di(phenoxy)-ethan als bevorzugt gelten.

Als weiterer und ganz besonders bevorzugter Sensibilisator gilt ferner 2-(2H-benzotriazol-2-yl)-p-cresol gemäß der folgenden Formel (3):

2-(2H-benzotriazol-2-yl)-p-cresol gemäß Formel (3), erhältlich als Tinuvin^{®} der Firma CIBA Speciality Chemicals Inc., kann als alleiniger Sensibilisator oder in Kombination mit den in Absatz [0029] genannten Sensibilisatoren in der Aufzeichnungsschicht des erfindungsgemäßen Aufzeichnungsmaterials eingesetzt werden.

Geeignete Bindemittel zur Einbindung in die wärmeempfindliche Aufzeichnungsschicht sind beispielsweise wasserlösliche Bindemittel wie Stärke, Hydroxyethylzellulose, Methylzellulose, Carboxymethylzellulose, Gelatine, Kasein, Polyvinylalkohole, modifizierte Polyvinylalkohole, Natriumpolyacrylate, Acrylamid-Acrylat-Copolymere, Acrylamid-Acrylat-Methacrylat-Terpolymere, Alkalisalze von Styrol-Maleinsäure-anhydrid-Copolymeren oder Ethylen-Maleinsäureanhydrid-Copolymeren, wobei die Bindemittel allein oder in Kombination untereinander eingesetzt werden können; auch wasserunlösliche Latexbinder wie Styrol-Butadiene-Copolymere, Acrylnitril-Butadien-Copolymere und Methyl-Acrylat ButadienCopolymere bieten sich als Bindemittel zur Einbindung in die wärmeempfindliche Aufzeichnungsschicht an. Im Sinne der vorliegenden Erfindung gelten Polyvinylalkohol in Verbindung mit Acrylat-Copolymere als besonders bevorzugte Bindemittel, die zusammen, bezogen auf das Gesamtgewicht der Aufzeichnungsschicht, in einem Bereich von 9 bis 25 Gew.-% in die wärmeempfindliche Aufzeichnungsschicht eingebunden sind.

Zur Vermeidung des Klebens an einem Thermokopf und zur Vermeidung einer übermäßigen Abnutzung des Thermokopfes kann die Beschichtungsmasse zur Ausbildung der wärmeempfindlichen Aufzeichnungsschicht weiterhin Gleit- und Trennmittel enthalten wie Metallsalze höherer Fettsäuren, zum Beispiel Zinkstearat, Kalziumstearat sowie Wachse, wie zum Beispiel Paraffin, oxidiertes Paraffin, Polyethylen, Polyethylenoxid, Stearamide und Kastorwachs. Weitere Bestandteile der Aufzeichnungsschicht sind beispielsweise Pigmente, bevorzugt anorganische Pigmente wie beispielsweise Aluminium(hydr)oxid, Kieselsäure und Kalziumkarbonat, wobei hier insbesondere Kalziumkarbonat, das bevorzugt in einer Menge von 10 bis 28 Gew.-%, bezogen auf das Gesamtgewicht der Aufzeichnungsschicht, in die Aufzeichnungsschicht eingebunden sein soll, als bevorzugt gilt.

Als Beschichtungsvorrichtung zum Auftrag der wärmeempfindlichen Aufzeichnungsschicht bieten sich insbesondere Rollrakelstreichwerk, Messerstreichwerk, Vorhangbeschichter oder Luftbürste an. Entsprechend einer bevorzugten Ausführungsform ist die zur Ausbildung der Aufzeichnungsschicht genutzte Beschichtungsmasse wässerig. Die anschließende Trocknung der Beschichtungsmasse geschieht üblicherweise durch ein Verfahren, bei dem Wärme zugeführt wird, wie es durch Heißluft-Schwebetrockner oder auch Kontakttrockner geschieht. Bewährt ist auch eine Kombination aus den aufgeführten Trockenverfahren. Die flächenbezogene Masse der wärmeempfindlichen Aufzeichnungsschicht liegt bevorzugt zwischen 2 und 6 g/m² und noch besser zwischen 2,3 und 5,8 g/m².

Zwischen der wärmeempfindlichen Aufzeichnungsschicht und der Papierbahn des erfindungsgemäßen wärmeempfindlichen Aufzeichnungsmaterials ist zweckmäßigerweise eine pigmentierte Zwischenschicht angeordnet. Ist die Zwischenschicht in einer bevorzugten Ausführungsform mit egalisierenden Beschichtungsvorrichtungen aufgetragen, wie sie beispielsweise Walzenstreichwerke, Streichmesser- oder (Roll-) Rakelstreichwerke darstellen, kann die Zwischenschicht ferner einen positiven Beitrag zur Egalisierung der Papierbahnoberfläche leisten, womit sich die Menge an notwendigerweise aufzubringender Beschichtungsmasse für die wärmeempfindliche Aufzeichnungsschicht reduziert. Für die flächenbezogene Masse der Zwischenschicht hat sich ein bevorzugter Bereich zwischen 5 und 20 g/m² und noch besser zwischen 7 und 12 g/m² bewährt.

Werden in die zwischen der Aufzeichnungsschicht und der Papierbahn gelegene Zwischenschicht anorganische ölabsorbierende Pigmente eingebunden, können diese Pigmente die durch Hitzeeinwirkung des Thermokopfes verflüssigten Wachsbestandteile der wärmeempfindlichen Aufzeichnungsschicht bei der Schriftbildausbildung aufnehmen und begünstigen damit eine noch sichere und schnellere Funktionsweise der wärmeinduzierten Aufzeichnung, weshalb eine solche Ausführungsform als bevorzugt gilt.

Besonders vorteilhaft ist es, wenn die Pigmente der Zwischenschicht eine Ölabsorption von mindestens 80 cm³/100 g und noch besser von 100 cm³/100 g, bestimmt nach der japanischen Norm JIS K 5101, aufweisen. Kalziniertes Kaolin hat sich aufgrund seines großen Absorptionsreservoirs in den Hohlräumen besonders bewährt. Jedoch auch folgende anorganische Pigmente sind als Bestandteile der Zwischenschicht sehr gut geeignet: Siliziumoxid, Bentonit, Kalziumkarbonat sowie Aluminiumoxid und hier besonders Böhmit. Auch Mischungen aus mehreren verschiedenartigen anorganischen Pigmenten sind vorstellbar.

In Versuchen zeigte sich, dass auch die Einbindung von organischen Pigmenten in die pigmentierte Zwischenschicht sehr vorteilhaft sein kann, was damit begründet wird, dass solche organischen Pigmente in einem besonderen Maße einem hohen Wärmereflexionsvermögen der Zwischenschicht zuträglich sind. Die in einer Zwischenschicht eines wärmeempfindlichen Aufzeichnungsmaterials angeordneten organischen, so genannten Hohlkörperpigmente weisen in ihrem Inneren Luft auf, die einen guten Wärmeisolator darstellt. Die so als Wärmereflexionsschicht optimierte Zwischenschicht erhöht das Ansprechverhalten der Aufzeichnungsschicht gegenüber Wärme, was das Auflösungsvermögen des wärmeempfindlichen Aufzeichnungsmaterials und insbesondere die dynamische Druckdichte deutlich erhöht, womit gleichzeitig die maximal zu verarbeitende Druckgeschwindigkeit des erfindungsgemäßen Aufzeichnungsmaterials im Thermodrucker nach oben gesetzt wird.

Das Mengenverhältnis zwischen organischem und anorganischem Pigment ist ein Kompromiss der von den beiden Pigmentarten bewirkten Effekte, der besonders vorteilhaft gelöst wird, wenn die Pigmentmischung zu 5 bis 30 Gew.-% bzw. besser zu 8 bis 20 Gew.-% aus organischem und zu 95 bis 70 Gew.-% bzw. besser zu 92 bis 80 Gew.-% aus anorganischem Pigment besteht. Pigmentmischungen aus unterschiedlichen organischen Pigmenten sind vorstellbar.

Neben den anorganischen und gegebenenfalls auch organischen Pigmenten enthält die pigmentierte Zwischenschicht mindestens ein Bindemittel bevorzugt auf Basis eines synthetischen Polymers, wobei beispielsweise Styrol-Butadien-Latex besonders gute Ergebnisse liefert. Die Verwendung eines synthetischen Bindemittels unter Beimischung mindestens eines natürlichen Polymers, wie besonders bevorzugt Stärke, stellt eine besonders geeignete Ausführungsform dar. Im Rahmen von Versuchen mit anorganischen Pigmenten wurde ferner festgestellt, dass mit einem Bindemittel-Pigment-Verhältnis innerhalb der pigmentierten Zwischenschicht zwischen 3:7 und 1:9, jeweils bezogen auf Gew.-%, eine besonders geeignete Ausführungsform vorliegt.

Bei der Verwendung des hier vorgeschlagenen wärmeempfindlichen Aufzeichnungsmaterials als Ticket bzw. als Fahrschein ist eine rückseitige Beschichtung oftmals unumgänglich, da Tickets und Fahrscheine auf ihrer Rückseite oftmals Informationen für den Benutzer enthalten. Solche Informationen reichen von allgemeinen Beförderungs- und Geschäftshinweisen bis hin zur vielfarbig aufgedruckten Werbung.

Um das hier vorgeschlagene Aufzeichnungsmaterial in die Lage zu versetzen, auch den Anforderungen einer rückseitigen Bedruckung gerecht zu werden, weist das erfindungsgemäße Aufzeichnungsmaterial bevorzugt eine pigmentierte Rückseitenbeschichtung auf. Diese Rückseitenbeschichtung ist aufgebracht auf die Seite der Papierbahn, die der wärmeempfindlichen Aufzeichnungsschicht abgewandt ist.

Als Pigmente in der Rückseitenbeschichtung haben sich insbesondere Kalzium-karbonat - bevorzugt mit einer Teilchengröße in einem kolloidalen Bereich von 60% < 2 µm bis 90% < 2 µm - und/oder Magnesiumkarbonat als geeignet erwiesen. Auch die folgenden Pigmente konnten mit positiven Ergebnisse überzeugen:
- natürliches wie kalziniertes Kaolin, bevorzugt im kolloidalen Teilchengrößen-Bereich von 60% bis 90% < 2 µm,
- Clay, Kieselsäure, Siliziumoxid, letzteres mit einer bevorzugten mittleren Teilchengröße in einem Bereich von 6 bis 10 µm,
- Aluminiumhydroxid und Böhmit, letzteres mit möglichen mittleren Teilchengrößen bis hin zu 0,5 bis 3 µm, wobei jedoch ganz besonders bevorzugt solche Böhmitprodukte sind, die eine mittlere Teilchengröße in einem Bereich von 10 bis 100 nm aufweisen,
- sowie in einem besonderen Maße Talkum mit einer bevorzugten mittleren Teilchengröβe in einem Bereich von 1 bis 10 µm.

In zahlreichen, den dieser Erfindung zugrunde liegenden Versuchen wurden auch Mischungen insbesondere der hier genannten Pigmente erfolgreich eingesetzt.

Bei der Ausbildung der rückseitigen Beschichtung muss bedacht werden, dass die front- und rückseitigen Beschichtungen durch die mittig positionierte Papierbahn hindurch gegenseitig aufeinander Einfluss nehmen. So ist es besonders vorteilhaft, wenn die Rückseitenbeschichtung neben den Pigmenten insbesondere eine vernetzend wirkenden Komponente auf Polyurethanbasis aufweist, wobei hier ein anionisches Polyurethan in wässriger Lösung (beispielsweise Eka SP AP 29, Eka Chemicals AB, 32301 Düren) bevorzugt ist. Die Rückseitenbeschichtung kann ferner Bindemittel und hier insbesondere Stärke, Styrolbutadienlatex und gegebenenfalls Carboxy-Methyl-Cellulose enthalten. Auch die Mischung verschiedener Bindemittel in mitunter stark divergierenden Mischungsverhältnissen ist möglich und bevorzugt. Ferner sind optische Aufheller, Entschäumer sowie Komponenten zur Viskositätsregelung nach den jeweiligen Erfordernissen übliche Zuschlagstoffe.

Das erfindungsgemäße Aufzeichnungsmaterial kann bevorzugt eine Schutzschicht aufweisen, mit der die Beständigkeit des erfindungsgemäßen Aufzeichnungsmaterials gegenüber Umwelteinflüssen wie Nässe und Schweiß, die bei der Handhabung von Tickets und Fahrscheinen durch Benutzer auf das Aufzeichnungsmaterial aufgebracht werden, optimiert werden kann. Auch ist eine solche Schutzschicht hilfreich, eine verbesserte Bedruckbarkeit insbesondere im Offsetdruckverfahren zu gewährleisten. Eine im Sinne der vorliegenden Erfindung besonders gut geeignete Schutzschicht enthält mindestens ein Bindemittel und ein mit diesem Bindemittel reagierendes Vemetzungshilfsmittel.

In einer ersten bevorzugten Ausführungsform ist das Bindemittel der Schutzschicht ein mit Carboxyl- oder Silanolgruppen modifizierter Polyvinylalkohol. Eine solche Schutzschicht besitzt eine hohe Affinität gegenüber der im Offset-Druckprozess eingesetzten, bevorzugt UV-vernetzenden Druckfarbe, was entscheidend mithilft, eine verbesserte Bedruckbarkeit innerhalb des Offset-Drucks zu garantieren. Es ist weiterhin vorstellbar, Mischungen verschiedener Carboxylgruppen- oder Silanol-modifizierter Polyvinylalkohole einzusetzen.

Als Vernetzungshilfsmittel in der Schutzschicht bieten sich insbesondere solche an, die ausgewählt sind aus der Gruppe umfassend: Borsäure, Polyamin, Epoxyharz, Dialdehyd, Formaldehydoligomere, Epiochlorhydrinharz, Dimethylharnstoff, Melaminformaldehyd. Auch Mischungen verschiedener Vernetzungshilfsmittel sind möglich.

Es ist bevorzugt, wenn innerhalb der Schutzschicht das Verhältnis der Gew.-% des modifizierten Polyvinylalkohols zu dem Vernetzungshilfsmittel in einem Bereich von 20 : 1 bis 5 : 1 und besonders bevorzugt in einem Bereich von 12 : 1 bis 7 : 1 liegt.

Besonders gute Ergebnisse wurden erzielt, wenn die Schutzschicht zusätzlich ein anorganisches Pigment enthält. Dabei empfiehlt es sich besonders, wenn das anorganische Pigment ausgewählt ist aus der Gruppe umfassend Siliziumdioxid, Aluminiumhydroxid, Bentonit, Kalziumkarbonat, Kaolin oder einer Mischung aus den genannten anorganischen Pigmenten. Dabei ist insbesondere ein Verhältnis Pigment und hier ganz besonders bevorzugt von Aluminiumhydroxid zu modifiziertem Polyvinylalkohol in einem Bereich von 1 : 2 bis 1 : 5 einzustellen, die Verhältniswerte dabei bezogen auf die jeweiligen Gew.-% von Pigment und Polyvinylalkohol in der Schutzschicht.

In einer zweiten bevorzugten Ausführungsform wird statt Silanol-modifiziertem Polyvinylalkohol dieses Mal Diaceton-modifizierter Polyvinylalkohol in der Schutzschicht eingebunden. Es sind Mischungsverhältnisse von Pigment, einzeln oder untereinander kombiniert, ausgewählt aus der Gruppe umfassend Siliziumdioxid, Aluminiumhydroxid, Bentonit, Kalziumkarbonat und ganz besonders bevorzugt Kaolin, zu dem Diaceton-modifizierten Polyvinylalkohol in einem Bereich von 1 : 1 bis 1 : 5 einzustellen, die Verhältniswerte dabei bezogen auf die jeweiligen Gew.-% von Pigment und Polyvinylalkohol in der Schutzschicht.

In einer weiteren Ausführungsform wird statt oder in Ergänzung zum Silanol-modifiziertem Polyvinylalkohol dieses Mal ein Acrylat Copolymer in der Schutzschicht eingebunden. Es sind Mischungsverhältnisse von Pigment, einzeln oder untereinander kombiniert ausgewählt ist aus der Gruppe umfassend Siliziumdioxid, Aluminiumhydroxid, Kaolin, Kalziumkarbonat und ganz besonders bevorzugt Bentonit, zu dem Acrylat Copolymer in einem Bereich von 1 : 15 bis 1 : 22 einzustellen, die Verhältniswerte dabei bezogen auf die jeweiligen Gew.-% von Pigment und Bindemittel in der Schutzschicht.

Das erfindungsgemäße Aufzeichnungsmaterial weist bevorzugt mindestens ein Sicherheitsmerkmal auf. Das klassische Sicherheitsmerkmal in der Papiererzeugenden Industrie ist das Wasserzeichen, was deshalb auch als ganz besonders bevorzugt im Sinne der vorliegenden Erfindung betrachtet wird. Dabei versteht man unter einem Wasserzeichen allgemein eine Zeichnung im Papier, die durch unterschiedliche Papierdicke hervorgerufen wird. Es wird unterschieden zwischen
- echten Wasserzeichen, die durch Verdrängung (so genannte Licht-Wasserzeichen) oder durch Anreicherung (so genannte Schatten-Wasserzeichen) der Fasermasse beispielsweise unter Verwendung eines Egoutteurs in der Siebpartie einer Papiermaschine hergestellt werden,
- und halbechten, so genannten Moletten-Wasserzeichen, die durch die Prägung des noch nassen Papiers in der Pressenpartie einer Papiermaschine erzeugt werden.

Die hier vorgeschlagene Erfindung bezieht sich im gleichen Maße auch auf die Verwendung der zuvor beschriebenen wärmeempfindlichen Aufzeichnungsmaterialien in allen Ausführungsformen und -varianten als Ticket und insbesondere als Fahrschein.

Die in der Beschreibung und in den Ansprüchen gemachten Angaben zur flächenbezogenen Masse, zu Gew.-% (Gewichts-%) beziehen sich jeweils auf das "atro"- Gewicht, d.h. absolut trockene Gewichtsteile.

Die Erfindung wird anhand der nachfolgenden Beispiele weiter verdeutlicht:

Zur Ausbildung einer ersten Papierbahn (A) für ein erfindungsgemäßes wärmeempfindliches Aufzeichnungsmaterial wird in einer Mischbütte eine Papierpulpe aus Fasern mit Füllstoffen und Wasser angesetzt, wobei die Fasern zu 100% aus "pre-consumer"-recycelten Fasern der Klasse IV gemäß CEPI-Definition, das sind so genannte höhere Sorten, insbesondere hier die Altpapiersorten 2.03/2.04 - Weiße Schnitzel, leicht oder stark bedruckt, hauptsächlich aus Holzstoff, 2.05 - Büropapiere, 2.07 - Bücher aus Zellstoff, 2.09 Kohlefreies Kopierpapier, 3.01/3.02/3.04 - Schnitzel von Druck- und Schreibpapieren, teilweise holzfrei, sowie zellstoffhaltige Schnitzel aus Abrissen, 3.05/3.06 - weiße Schreib-und Geschäftspapiere, bestehen. Die Druckfarben in der Pulpe werden durch einen Deinking Prozess über das Flotationsverfahren abgetrennt. Anschließend wird die Pulpe noch mittels Formamidinsulfinsäure (FAS) reduktiv gebleicht. Weitere Bestandteile der Pulpe sind schließlich Harzleim zur Masseleimung mit einer Menge von 0,6 Gew.-% (atro), bezogen auf Gesamtgewicht der Pulpe, sowie optional weitere übliche Zuschlagstoffe, wie beispielsweise zusätzliche Pigmente und/oder optische Aufheller. Nach Fertigstellung der Pulpe wird diese anschließend einer Langsieb-Papiermaschine zugeführt, wo sie zu einer Papierbahn mit einer flächenbezogenen Masse von 69 g/m² verarbeitet wird.

Zur Ausbildung zweier weiterer Papierbahnen (B, C) für das erfindungsgemäße wärmeempfindliche Aufzeichnungsmaterial werden für die Fasern im ersten Fall, neben den Fasern aus ^{"}pre-consumer"-recycelten Fasern der Klasse IV gemäß CEPI-Definition, 5% "post-consumer"- recycelte Fasern (Papierbahn B) und im zweiten Fall 15% "post-consumer"- recycelte Fasern (Papierbahn C) benutzt, wobei sich die Prozentzahlen (atro) auf den Gesamtfaserstoffanteil beziehen. Der Rest der Herstellungsparameter für die Papierbahnen (B, C) ist gleich den Herstellungsparametern für die Papierbahn (A).

Eine weitere Papierbahn (D) wird als Grenzfall der vorliegenden Erfindung aus 100% "post-consumer"- recycelten Fasern der Klasse I gemäß CEPI-Definition gleich den Herstellungsparametern für die Papierbahnen (A) hergestellt.

Nach einer leichten Kalandrierung der vier Papierbahnen (A, B, C, D) mit dem jeweils gleichen Liniendruck wird der jeweilige frontseitige Cobb₆₀-Wert bestimmt, wobei Werte von 18,5 g/m² (A), 20,5 g/m² (B), 19,7 g/m² (C) und 225 g/m² (D) ermittelt werden. Weitere Messwerte, insbesondere die Weiße der Papierbahnen, sind der folgenden Tabelle 1 zu entnehmen.

**Tabelle 1:**

| Papierbahn | A | B | C | D |
|---|---|---|---|---|
| Fasern | 100% "pre-consumer"- recycelle Fasern der Klasse IV | 95% "pre-consumer"- recycelte Fasern der Klasse IV; 5% "post- consumer"- recycelte Fasern | 85% "pre-consumer"- recycelte Fasern der Klasse IV; 15% "post- consumer"- recycelte Fasern | 100% "post- consumer"- recycelte Fasern |
| Cobb₆₀-Wert | 18,5 g/m² | 20,5 g/m² | 19,7 g/m² | 225 g/m² |
| Weiße mit UV_{D65.8°} | 97,5 % | 80,8 % | 81,7 % | 51,8 % |
| Verhältnis Faserstoff_{gesamt} : Pigment | 4,98 : 1 | 4,91 : 1 | 4,52 : 1 | 4,65 : 1 |

Frontseitig wird auf alle vier Papierbahnen (A, B, C, D) eine Zwischenschicht mit einer flächenbezogenen Masse von 9 g/m² unter Nutzung eines Rollrakels aufgebracht. Dabei weist die Streichmasse zur Ausbildung der Zwischenschicht
□ eine Pigmentmischung aus Hohlkörperpigment und kalziniertem Kaolin mit einem auf Gew.-% bezogenen Verhältnis Hohlkörperpigment : kalziniertem Kaolin von 1:4,
□ Styrol-Butadien-Latex als Bindemittel,
□ Stärke als Cobinder
□ und weitere Hilfsmittel auf.

Auf diese pigmentierte Zwischenschicht wird mittels Rollrakel-Streicheinrichtung jeweils eine wärmeempfindliche Aufzeichnungsschicht mit einer jeweiligen flächenbezogenen Masse von 4,2 g/m² aufgetragen. Die dazu verwendeten wässerigen Streichmassen enthalten die folgenden Komponenten nach den in Tabelle 2 wiedergegebenen Rezepturen:
- Farbbildner: 3-dibutylamino-6-methyl-7-Anilinofluoran, das ist ODB-2;
- Farbakzeptor 1: N-(p-toluensulphonyl)-N'-3-(p-toluensulphonyl-Oxy-phenyl)-harnstoff, das ist Pergafast^{®} 201;
- Farbakzeptor 2: 2,2 bis (4-hydroxyphenyl)-Propan, das ist Bisphenol A;
- Sensibilisator: Benzyl-naphthyether, das ist BNE;
- Bindemittel: Polyvinylalkohol;
- Cobinder: Acrylat-Copolymere;
- Pigment: Kalziumkarbonat.

Die so entstehenden 4 erfindungsgemäßen Musterbahnen aus den vier Papierbahnen (A, B, C, D) mit jeweils aufgetragener pigmentierter Zwischenschicht und wärmeempfindlicher Aufzeichnungsschicht aus Streichmasse 1 werden genauso wie die 4 Vergleichsmusterbahnen aus den vier Papierbahnen (A, B, C, D) mit jeweils aufgetragener pigmentierter Zwischenschicht und wärmeempfindlicher Aufzeichnungsschicht aus Streichmasse 2 hinsichtlich der Weiße der Aufzeichnungsschicht sowie der Beständigkeit gegenüber Ölen, Weichmacher und Hitze untersucht.

Die Weiße der Aufzeichnungsschicht wird bei Verwendung von Licht einmal mit, einmal ohne UV-Anteil bestimmt, wobei die Messungen durchgeführt werden entsprechend den Vorgaben der ISO 2469 / ISO 2470, wobei jedoch D65-Licht verwendet wird bei einem Betrachtungswinkel von 8°. Wie bei allen lt. dieser Schrift durchgeführten Weißemessungen erfolgen sie unter Verwendung eines Gerätes der Type Elrepho 2000.

Zur messtechnischen Erfassung der prozentualen Beständigkeit eines Thermoprobeausdruckes werden aus den Musterbahnen bzw. aus den Vergleichsmusterbahnen jeweils schwarz/weiß kariert-gestaltete Thermoprobeausdrucke mit einem Gerät der Type Atlantek 400 der Firma Printrex (USA) erstellt, wobei ein Thermokopf mit Auflösung von 300 dpi und einer Energie pro Flächeneinheit von 16 mJ/mm² zum Einsatz kommt. Für jede Einzelbestimmung der prozentualen Beständigkeit eines Thermoprobeausdruckes wird zunächst bei einem Thermoprobeausdruck an drei Stellen die Druckdichte der schwarz gefärbten Flächen mit dem Densitometer Gretag MacBeth TYPE D19C NB/U gemessen (Firma Gretag MacBeth, 8105 Regensdorf, Schweiz). Anschließend erfolgt die jeweilige BEHANDLUNG des Thermoprobeausdrucks.

Diese BEHANDLUNG sieht im Falle der prozentualen Beständigkeit gegenüber Öl das Eintauchen des Thermoprobeausdruckes in ein Ölbad (Maiskeimöl von Mazola, Unilever Deutschland GmbH, 20457 Hamburg) bei 23°C Öltemperatur über 20 Minuten vor. Der Ausdruck wird anschließend mit Löschpapier vorsichtig abgetupft und dann über 4 Stunden bei 23°C und 50% Luftfeuchte ruhen gelassen.

Nach dem Ruhen lassen erfolgt erneut die Bestimmung der Druckdichte an drei Stellen der schwarz gefärbten Flächen mit dem Densitometer Gretag MacBeth TYPE D19C NB/U. Die jeweiligen Mittelwerte der Messungen vor/nach der BEHANDLUNG, das ist vor/nach dem Ölbad, werden gebildet und der Mittelwert nach dem Bad prozentual bezogen auf den Mittelwert vor dem Bad.

Zur Bestimmung der Alterungsstabilität wird ein Thermoprobeausdruck im Anschluss an die Mittelwertbestimmung der Druckdichte der schwarz gefärbten Flächen mit dem Densitometer Gretag MacBeth TYPE D19C NB/U trockener Hitze ausgesetzt. Die B_{E}-HANDLUNG sieht also in diesem Fall so aus, dass der Thermoprobeausdruck für sieben Tage bei 60°C in einen Umlufttrockenschrank gehängt wird.

Nach der Lagerung des Thermoprobeausdrucks für 7 Tage im Umlufttrockenschrank als BEHANDLUNG erfolgt erneut die Bestimmung der Druckdichte an drei Stellen der schwarz gefärbten Flächen mit dem Densitometer Gretag MacBeth TYPE D19C NB/U. Die jeweiligen Mittelwerte der Messungen vor/nach der BEHANDLUNG werden gebildet und der Mittelwert nach der BEHANDLUNG prozentual bezogen auf den Mittelwert vor der BEHAND-LUNG.

Für jede Einzelbestimmung der prozentualen Beständigkeit eines Thermoprobeausdruckes gegenüber Weichmacher wird zunächst auf einen mittels des Gerätes der Type Atlantek 400 der Firma Printrex (USA) erstellten Thermoprobeausdruck ein ca. 10 cm langes Stück TESA^{®}-Grafik-Film 57331 aufgeklebt. Anschließend wird unverzüglich an drei Stellen die Druckdichte der schwarz gefärbten Flächen mit dem Densitometer Gretag MacBeth TYPE D19C NB/U gemessen. Der Ausdruck wird dann über 24 Stunden bei 23°C und 50% Luftfeuchte ruhen gelassen. Nach dem Ruhen lassen erfolgt erneut die Bestimmung der Druckdichte an drei Stellen der schwarz gefärbten Flächen mit dem Densitometer Gretag MacBeth TYPE D19C NB/U. Die jeweiligen Mittelwerte der Messungen vor/nach dem Ruhen lassen werden gebildet und der Mittelwert nach dem Ruhen lassen bezogen auf den Mittelwert vor dem Ruhen lassen.

Es ergeben sich die in der folgenden Tabelle 3 wiedergegebenen Messwerte:

Die hohen Anforderungen hinsichtlich einer Weiße der Aufzeichnungsschicht in einem Bereich von 77 bis 85 % bei Verwendung von Licht ohne UV-Anteil und einer Weiße in einem Bereich von 84 bis 93 % bei Verwendung von Licht mit UV-Anteil, erfüllen ausschließlich die Beispiele der Muster mit den Kombinationen aus Papierbahn A, B oder C und Streichmasse 1, sämtliche Vergleichsbeispiele der Muster, die unter Verwendung der Streichmasse 2 entstanden sind, können diese Anforderungen nicht im Ansatz erfüllen. Das erfindungsgemäße Beispiel des Musters mit der Kombination aus Papierbahn D und Streichmasse 1 ist zwar eindeutig besser als die zu Vergleichszwecken ausgeführte Kombination aus Papierbahn D und Streichmasse 2, erfordert aber bei den hohen Anforderungen hinsichtlich der Weiße eindeutige Zugeständnisse.

Bei den Beständigkeitswerten zeigt sich die herausragende Überlegenheit der erfindungsgemäßen Beispiele aus Papierbahn D in Kombination mit Streichmasse 1, der bevorzugten Beispiele aus den Papierbahnen B und C in jeweiliger Kombination mit Streichmasse 1 und der besonders bevorzugten Beispiele aus Papierbahn A in Kombination mit Streichmasse 1 besonders deutlich.

Die einzelnen Beständigkeiten sind jeweils drastisch besser, es werden Unterschiede beispielsweise zwischen 18 % (Papierbahn C / Streichmasse 2) und 87 % (Papierbahn C / Streichmasse 1) bei der Ölbeständigkeit, zwischen 48 % (Papierbahn A / Streichmasse 2) und 76 % (Papierbahn A / Streichmasse 1) bei der Weichmacherbeständigkeit und zwischen 73 % (Papierbahn A / Streichmasse 2) und 90 % (Papierbahn A / Streichmasse 1) bei der Beständigkeit gegenüber trockener Hitze festgestellt.

Damit ist die Überlegenheit der erfindungsgemäßen Beispiele gegenüber den Vergleichsbeispielen eindrucksvoll bewiesen.

## Patentansprüche

1. Wärmeempfindliches Aufzeichnungsmaterial umfassend
- eine Papierbahn mit recycelten Fasern sowie
- eine Farbbildner und Farbakzeptoren enthaltende wärmeempfindliche Aufzeichnungsschicht, die als Farbakzeptor zu mindestens 33¹/₃ Gew.-%, bezogen auf den Gesamtanteil an Farbakzeptoren in der wärmeempfindlichen Aufzeichnungsschicht, N-(p-toluensulphonyl)-N'-3-(p-toluensulphonyl-Oxy-phenyl)-harnstoff, aufweist,
**dadurch gekennzeichnet,**
- **dass** die Papierbahn einen Anteil aus recycelten Fasern von mindestens 70 Gew.-%, bezogen auf den Gesamtfaserstoffanteil in der Papierbahn, aufweist.

2. Wärmeempfindliches Aufzeichnungsmaterial nach Patentanspruch 1, **dadurch gekennzeichnet, dass** die Papierbahn einen Anteil aus recycelten Fasern von mindestens 98 Gew.-%, bezogen auf den Gesamtfaserstoffanteil in der Papierbahn, aufweist.

3. Wärmeempfindliches Aufzeichnungsmaterial nach einem der Patentansprüche 1 und 2, **dadurch gekennzeichnet, dass** die recycelten Fasern der Papierbahn einen "pre-consumer'-Anteil von mindestens 70 Gew.-% aufweisen.

4. Wärmeempfindliches Aufzeichnungsmaterial nach einem der Patentansprüche 1 bis 3, **dadurch gekennzeichnet, dass** die recycelten Fasern der Papierbahn einen "pre-consumer"-Anteil von 100 Gew.-% aufweisen.

5. Wärmeempfindliches Aufzeichnungsmaterial nach einem der Patentansprüche 1 bis 4, **dadurch gekennzeichnet, dass** die wärmeempfindliche Aufzeichnungsschicht zwei Farbakzeptoren aufweist, das sind: N-(p-toluensulphonyl)-N'-3-(p-toluensulphonyl-Oxy-phenyl)-harnstoff sowie eine Harnstoff-Urethan-Verbindung gemäß der folgenden Formel (2): wobei das auf Gew.-% in der wärmeempfindlichen Aufzeichnungsschicht bezogene Verhältnis der beiden Farbakzeptoren N-(p-toluensulphonyl)-N'-3-(p-toluensulphonyl-Oxy-phenyl)-harnstoff zu der Harnstoff-Urethan-Verbindung gemäß Formel (2) in einem Bereich von 10 : 1 bis 1 : 1 liegt.

6. Wärmeempfindliches Aufzeichnungsmaterial nach einem der Patentansprüche 1 bis 4, **dadurch gekennzeichnet, dass** die wärmeempfindliche Aufzeichnungsschicht zusätzlich eine Isocyanatkomponente und eine mit dieser Isocyanatkomponente reagierende lminokomponente aufweist.

7. Wärmeempfindliches Aufzeichnungsmaterial nach einem der Patentansprüche 1 bis 4, **dadurch gekennzeichnet, dass** die wärmeempfindliche Aufzeichnungsschicht als Farbakzeptor ausschließlich N-(p-toluensulphonyl)-N'-3-(p-toluensulphonyl-Oxy-phenyl)-hamstoff aufweist.

8. Wärmeempfindliches Aufzeichnungsmaterial nach einem der Patentansprüche 1 bis 7, **dadurch gekennzeichnet, dass** die wärmeempfindliche Aufzeichnungsschicht Polyvinylalkohol in Verbindung mit Acrylat-Copolymere als Bindemittel aufweist.

9. Wärmeempfindliches Aufzeichnungsmaterial nach einem der Patentansprüche 1 bis 8, **dadurch gekennzeichnet, dass** die Papierbahn auf der Seite, die der wärmeempfindlichen Aufzeichnungsschicht zugewandt ist, einen Cobb₆₀-Wert X mit 15 g/m² < X < 40 g/m² aufweist.

10. Wärmeempfindliches Aufzeichnungsmaterial nach Patentanspruch 9, **dadurch gekennzeichnet, dass** die Papierbahn auf der Seite, die der wärmeempfindlichen Aufzeichnungsschicht zugewandt ist, einen Cobb₆₀-Wert X mit 15 g/m² < X < 35 g/m² aufweist.

11. Wärmeempfindliches Aufzeichnungsmaterial nach einem der Patentansprüche 1 bis 10, **dadurch gekennzeichnet, dass** zwischen der Papierbahn und der wärmeempfindlichen Aufzeichnungsschicht eine pigmentierte Zwischenschicht ausgebildet ist.

12. Wärmeempfindliches Aufzeichnungsmaterial nach Patentanspruch 11, **dadurch gekennzeichnet, dass** die pigmentierte Zwischenschicht organische Pigmente und anorganische Pigmente umfasst, die anorganischen Pigmente ausgesucht aus der Liste, umfassend: kalziniertes Kaolin, Siliziumoxid, Bentonit, Kalziumkarbonat sowie Aluminiumoxid und hier besonders Böhmit.

13. Wärmeempfindliches Aufzeichnungsmaterial nach einem der Patentansprüche 1 bis 12, **dadurch gekennzeichnet, dass** die wärmeempfindliche Aufzeichnungsschicht eine Weiße in einem Bereich von 77 bis 85 % bei Verwendung von Licht ohne UV-Anteil, gemessen nach ISO 2469 / ISO 2470 unter Verwendung von D65-Licht bei einem Betrachtungswinkel von 8°, aufweist.

14. Wärmeempfindliches Aufzeichnungsmaterial nach einem der Patentansprüche 1 bis 13, **dadurch gekennzeichnet, dass** die Farbbildner der wärmeempfindlichen Aufzeichnungsschicht ausgesucht sind aus der Liste, umfassend: 3-diethylamino-6-methyl-7-Anilinofluoran, 3-dibutylamino-6-methyl-7-Anilinofluoran, 3-(N-methyl-N-propyl)amino-6-methyl-7-Anilinofluoran, 3-(N-ethyl-N-isoamyl)amino-6-methyl-7-Anilinofluoran, 3-(N-methyl-N-cyclohexyl)amino-6-methyl-7-Anilinofluoran, 3-(N-ethyl-N-tolyl)amino-6-methyl-7-Anilinofluoran und 3-(N-ethyl-N-tetrahydrofuryl)amino-6-methyl-7-Anilinofluoran.

15. Wärmeempfindliches Aufzeichnungsmaterial nach einem der Patentansprüche 1 bis 14, **dadurch gekennzeichnet, dass** auf die wärmeempfindliche Aufzeichnungsschicht eine Schutzschicht aufgetragen ist.

16. Wärmeempfindliches Aufzeichnungsmaterial nach einem der Patentansprüche 1 bis 15, **dadurch gekennzeichnet, dass** die Papierbahn auf der Seite, die der wärmeempfindlichen Aufzeichnungsschicht abgewandt ist, eine pigmentierte Rückseitenbeschichtung aufweist.

17. Wärmeempfindliches Aufzeichnungsmaterial nach einem der Patentansprüche 1 bis 16, **dadurch gekennzeichnet, dass** die Papierbahn ein Wasserzeichen aufweist.

## Claims

1. Heat-sensitive recording material comprising
- a paper web having recycled fibres and
- a heat-sensitive recording layer which contains colour formers and colour acceptors and which has, as colour acceptor, at least 33⅓ % by weight, based on the total content of colour acceptors in the heat-sensitive recording layer, N-(p-toluenesulphonyl)-N'-3-(p-toluenesulphonyl)-oxy-phenyl)urea,
**characterised in that**
- the paper web has a content of recycled fibres of at least 70 % by weight, based on the total content of fibre material in the paper web.

2. Heat-sensitive recording material according to patent claim 1, **characterised in that** the paper web has a content of recycled fibres of at least 98 % by weight, based on the total content of fibre material in the paper web.

3. Heat-sensitive recording material according to one of patent claims 1 and 2, **characterised in that** the recycled fibres of the paper web have a "pre-consumer" content of at least 70 % by weight.

4. Heat-sensitive recording material according to one of patent claims 1 to 3, **characterised in that** the recycled fibres of the paper web have a "pre-consumer" content of 100 % by weight.

5. Heat-sensitive recording material according to one of patent claims 1 to 4, **characterised in that** the heat-sensitive recording layer has two colour acceptors which are: N-(p-toluenesulphonyl)-N'-3-(p-toluenesulphonyl)-oxyphenyl)urea and also a urea-urethane compound according to the following formula (2): the ratio, based on % by weight in the heat-sensitive recording layer, of the two colour acceptors, N-(p-toluenesulphonyl)-N'-3-(p-toluenesulphonyl-oxy-phenyl)urea to the urea-urethane compound according to formula (2), being in a range from 10 : 1 to 1 : 1:

6. Heat-sensitive recording material according to one of patent claims 1 to 4, **characterised in that** the heat-sensitive recording layer additionally has an isocyanate component and an imino component which reacts with that isocyanate component.

7. Heat-sensitive recording material according to one of patent claims 1 to 4, **characterised in that** the heat-sensitive recording layer exclusively comprises, as colour acceptor, N-(p-toluenesulphonyl)-N'-3-(p-toluenesulphonyl-oxyphenyl)urea.

8. Heat-sensitive recording material according to one of patent claims 1 to 7, **characterised in that** the heat-sensitive recording layer comprises polyvinyl alcohol in conjunction with acrylate copolymer as binder.

9. Heat-sensitive recording material according to one of patent claims 1 to 8, **characterised in that** the paper web has, on the side facing the heat-sensitive recording layer, a Cobb₆₀ value X where 15 g/m² < X < 40 g/m².

10. Heat-sensitive recording material according to patent claim 9, **characterised in that** the paper web has, on the side facing the heat-sensitive recording layer, a Cobb₆₀ value X where 15 g/m² < X < 35 g/m².

11. Heat-sensitive recording material according to one of patent claims 1 to 10, **characterised in that** a pigmented intermediate layer is formed between the paper web and the heat-sensitive recording layer.

12. Heat-sensitive recording material according to patent claim 11, **characterised in that** the pigmented intermediate layer comprises organic pigments and inorganic pigments, the inorganic pigments being selected from the list comprising:
calcined kaolin, silicon oxide, bentonite, calcium carbonate and aluminium oxide and here especially boehmite.

13. Heat-sensitive recording material according to one of patent claims 1 to 12, **characterised in that** the heat-sensitive recording layer has a whiteness in a range from 77 to 85 %, when using light without a UV content, measured in accordance with ISO 2469/ISO 2470 using D65 light, at a viewing angle of 8°.

14. Heat-sensitive recording material according to one of patent claims 1 to 13, **characterised in that** the colour formers of the heat-sensitive recording layer are selected from the list comprising: 3-diethylamino-6-methyl-7-anilinofluoran, 3-dibutylamino-6-methyl-7-anilinofluoran, 3-(N-methyl-N-propyl)amino-6-methyl-7-anilinofluoran, 3-(N-ethyl-N-isoamyl)amino-6-methyl-7-anilinofluoran, 3-(N-methyl-N-cyclohexyl)amino-6-methyl-7-anilinofluoran, 3-(N-ethyl-N-tolyl)amino-6-methyl-7-anilinofluoran and 3-(N-ethyl-N-tetrahydrofuryl)amino-6-methyl-7-anilinofluoran.

15. Heat-sensitive recording material according to one of patent claims 1 to 14, **characterised in that** a protective layer is applied onto the heat-sensitive recording layer.

16. Heat-sensitive recording material according to one of patent claims 1 to 15, **characterised in that** the paper web has, on that side which is remote from the heat-sensitive recording layer, a pigmented rear-side coating.

17. Heat-sensitive recording material according to one of patent claims 1 to 16, **characterised in that** the paper web has a watermark.

## Revendications

1. Matériau d'enregistrement thermosensible comprenant
- une bande de papier comportant des fibres recyclées, ainsi que
- une couche d'enregistrement thermosensible contenant des formateurs de couleur et des accepteurs de couleur, laquelle couche d'enregistrement thermosensible présente, en tant qu'accepteur de couleur, au moins 33^{1/3} % en poids de N-(p-toluènesulfonyle)-N'-3-(p-toluènesulfonyle-Oxy-phényl)-urée par rapport à la totalité des accepteurs de couleur dans la couche d'enregistrement thermosensible,
**caractérisé en ce que**
- la bande de papier présente une proportion de fibres recyclées d'au moins 70 % en poids par rapport à la totalité des matières fibreuses dans la bande de papier.

2. Matériau d'enregistrement thermosénsible selon la revendication 1, **caractérisé en ce que** la bande de papier présente une proportion de fibres recyclées d'au moins 98 % en poids par rapport à la totalité des matières fibreuses dans la bande de papier.

3. Matériau d'enregistrement thermosensible selon l'une des revendications 1 et 2, **caractérisé en ce que** les fibres recyclées de la bande de papier présentent une proportion de déchets de « préconsommation » d'au moins 70 % en poids.

4. Matériau d'enregistrement thermosensible selon l'une des revendications 1 à 3, **caractérisé en ce que** les fibres recyclées de la bande de papier présentent une proportion de déchets de « préconsommation » de 100 % en poids.

5. Matériau d'enregistrement thermosensible selon l'une des revendications 1 à 4, **caractérisé en ce que** la couche de matériau d'enregistrement thermosensible présente deux accepteurs de couleur, à savoir la N-(p-toluènesulfonyle)-N'-3-(p-toluènesulfonyle-Oxy-phényle)-urée, ainsi qu'un composé urée-uréthanne selon la formule (2) ci-après : où le rapport, exprimé en pourcentage en poids dans la couche d'enregistrement thermosensible, des deux accepteurs de couleur N-(p-toluènesulfonyle)-N'-3-(p-toluènesulfonyle-Oxy-phényle)-urée par rapport au composé urée-uréthanne selon la Formule (2) se situe dans une plage de 10 : 1 à 1 : 1.

6. Matériau d'enregistrement thermosensible selon l'une des revendications 1 à 4, **caractérisé en ce que** la couche d'enregistrement thermosensible présente en outre un composant isocyanate et un composant imino réagissant avec ce composant isocyanate.

7. Matériau d'enregistrement thermosensible selon l'une des revendications 1 à 4, **caractérisé en ce que** la couche d'enregistrement thermosensible présente en tant qu'accepteur de couleur exclusivement de la N-(p-toluènesulfonyle)-N'-3-(p-toluènesulfonyle-Oxy-phényle)-urée.

8. Matériau d'enregistrement thermosensible selon l'une des revendications 1 à 7, **caractérisé en ce que** la couche d'enregistrement thermosensible présente en tant que liant de l'alcool polyvinylique en association avec des copolymères d'acrylates.

9. Matériau d'enregistrement thermosensible selon l'une des revendications 1 à 8, **caractérisé en ce que** la bande de papier présente, sur le côté orienté vers la couche d'enregistrement thermosensible, un indice Cobb₆₀ X tel que 15 g/m² < X < 40 g/m².

10. Matériau d'enregistrement thermosensible selon la revendication 9, **caractérisé en ce que** la bande de papier présente, sur le côté orienté vers la couche d'enregistrement thermosensible, un indice Cobb₆₀ X tel que 15 g/m² < X < 35 g/m².

11. Matériau d'enregistrement thermosensible selon l'une des revendications 1 à 10, **caractérisé en ce qu'**une couche intermédiaire pigmentée est formée entre la bande de papier et la couche d'enregistrement thermosensible.

12. Matériau d'enregistrement thermosensible selon la revendication 11, **caractérisé en ce que** la couche intermédiaire pigmentée comprend des pigments organiques et des pigments inorganiques, les pigments inorganiques étant choisis dans la liste comprenant le kaolin calciné, l'oxyde de silicium, la bentonite, le carbonate de calcium, ainsi que l'oxyde d'aluminium et ici en particulier la boéhmite.

13. Matériau d'enregistrement thermosensible selon l'une des revendications 1 à 12, **caractérisé en ce que** la couche d'enregistrement thermosensible présente une blancheur dans une plage de 77 à 85 % par utilisation d'une lumière sans fraction UV, mesurée selon les normes ISO 2469 / ISO 2470 et en utilisant une lumière D65 et un angle d'observation de 8°.

14. Matériau d'enregistrement thermosensible selon l'une des revendications 1 à 13, **caractérisé en ce que** les formateurs de couleur de la couche d'enregistrement thermosensible sont choisis dans la liste comprenant le 3-diéthylamino-6-méthyle-7-Anilinofluoranne, le 3-dibutylamino-6-méthyle-7-Anilinofluoranne, le 3-(N-méthyle-N-propyle)amino-6-méthyle-7-Anilinofluoranne, le 3-(N-éthyle-N-isoamyle)amino-6-méthyle-7-Anilinofluoranne, le 3-(N-méthyle-N-cyclohexyle)amino-6-méthyle-7-Anilinofluoranne, le 3-(N-éthyle-N-tolyle)amino-6-méthyle-7-Anilinofluoranne et le 3-(N-éthyle-N-tétrahydrofuryle)amino-6-méthyle-7-Anilinofluoranne.

15. Matériau d'enregistrement thermosensible selon l'une des revendications 1 à 14, **caractérisé en ce qu'**une couche de protection est appliquée sur la couche d'enregistrement thermosensible.

16. Matériau d'enregistrement thermosensible selon l'une des revendications 1 à 15, **caractérisé en ce que** la bande de papier présente, sur le côté opposé à la couche d'enregistrement thermosensible, un revêtement arrière pigmenté.

17. Matériau d'enregistrement thermosensible selon l'une des revendications 1 à 16, **caractérisé en ce que** la bande de papier présente un filigrane.
